# EUROPÄISCHE PATENTSCHRIFT

(11) **EP 3 252 187 B1**
(45) Veröffentlichungstag und Bekanntmachung des Hinweises auf die Patenterteilung: **29.04.2020**
(21) Anmeldenummer: 16197807.7
(22) Anmeldetag: 08.11.2016
(51) Int. Cl.: C25D 3/40, C25D 5/12, C25D 7/00, H01R 39/00, C25D 3/38

(54) **SCHLEIFRING MIT REDUZIERTEM KONTAKTRAUSCHEN**
SLIPRING WITH REDUCED CONTACT NOISE
BAGUE COLLECTRICE À BRUIT DE CONTACT REDUIT

(30) Priorität: 30.05.2016 EP 16172007
(43) Veröffentlichungstag der Anmeldung: 06.12.2017
(73) Patentinhaber: Schleifring GmbH, 82256 Fürstenfeldbruck (DE); Umicore Galvanotechnik GmbH, 73525 Schwäbisch Gmünd (DE)
(72) Erfinder: Holzapfel, Christian, 82256 Fürstenfeldbruck (DE); Heinbuch, Peter, 82256 Fürstenfeldbruck (DE); Christmann, Sascha, 73525 Schwäbisch Gmünd (DE); Ritz, Michael, 73525 Schwäbisch Gmünd (DE)
(74) Vertreter: Lohr, Jöstingmeier & Partner

(56) Entgegenhaltungen:
- EP-A1- 2 581 473
- CN-A- 101 696 512
- JP-A- H03 223 486
- US-A1- 2003 135 981

## Beschreibung

### Technisches Gebiet

Die Erfindung betrifft ein Verfahren zur Herstellung eines vergoldeten Schleifringkontaktes, einen Schleifkontakt sowie ein galvanisches Bad.

### Stand der Technik

US 4,398,113 offenbart eine Schleifringanordnung, welche einen herkömmlichen Schleifringkontakt aufweist.

Im Stand der Technik ist es bekannt, Schleifringkontakte wie folgt herzustellen. Auf ein mechanisch bearbeitetes kupferhaltiges Substratmaterial wird nacheinander eine Kupferschicht (von 0,1 µm bis zu 4 µm Schichtstärke) als Aktivierungsschicht, bei Bedarf eine Nickel- und/oder Nickel-Phosphorschicht (jeweils von 1 µm bis zu 10 µm Schichtdicke) als Diffusionssperr-, Stütz- und Korrosionsschutzschicht und eine Hartgoldschicht (von 1 µm bis zu 15 µm) als Kontaktmaterial aufgetragen. Galvanisches Auftragen mehrerer Schichten auf ein Substratmaterial wird beispielsweise in EP 2 581473 A1, JP H03 223486 A, US 2003/135981 A1 und CN 101 696 512 A offenbart.

### Darstellung der Erfindung

Der Erfindung liegt die Aufgabe zugrunde, das elektrische Verhalten, insbesondere das Rauschverhalten, des Schleifkontaktes zu verbessern.

Diese Aufgabe wird durch das Verfahren nach Anspruch 1 und einen Schleifkontakt nach Anspruch 6 gelöst. Vorteilhafte Ausgestaltungen der Erfindung sind in den Unteransprüchen angegeben.

Das Verfahren zur Herstellung eines vergoldeten Schleifringkontaktes weist folgende Verfahrensschritte auf: Bereitstellen eines elektrisch leitfähigen Substrats, galvanisches Auftragen einer Kupferschicht auf das Substrat, galvanisches Auftragen einer Nickel- und / oder Nickel-Phosphorschicht auf die Kupferschicht, und galvanisches Auftragen einer Goldschicht auf die Nickel- und / oder Nickel-Phosphorschicht. Hierbei wird beim galvanischen Auftragen der Kupferschicht auf das Substrat in dem verwendeten Galvanikbad kein Glanzbildner verwendet.

Solche Schleifkontakte stellen eine elektrische Verbindung zwischen bewegten Teilen her.

Hierbei kann ein solcher Schleifkontakt entweder als feststehendes Teil oder als bewegtes Teil verwendet werden. Ein solcher Schleifkontakt kann natürlich auch sowohl als feststehendes Teil als auch als bewegtes Teil eines Schleifmoduls verwendet werden. Z.B. kann ein solcher Schleifkontakt auch als Bürste oder als Schleifbahn verwendet werden.

Durch die Abwesenheit der Glanzbildner wird erreicht, dass die auf das Messing aufweisende Substrat abgeschiedene Kupferschicht eine höhere Rauheit als beim Stand der Technik aufweist. Zur Charakterisierung der Schichtrauheit können Sa- oder Sq-Werte nach EN ISO 25178 herangezogen werden. Hierbei ist der Sq-Wert der Effektivwert oder das Quadratmittel der Profilhöhe der Oberfläche. Der Sa-Wert ist ein Mittelwert der Absolutwerte der der Profilhöhe der Oberfläche. Typische Sa- oder Sq-Werte liegen für Kupferbäder des Stands der Technik in der Größenordnung von 10 bis 50 nm. Bei der Anwendung der in der Erfindung beschriebenen Bäder wird die Schichtrauheit der abgeschiedenen Kupferschicht auf Sa- oder Sq-Werte von 200 nm bis 1 µm gesteigert. Bei der weiteren Ablagerung kann je nach verwendeter Zwischenschicht und Endschicht eine gewisse Einebnung erfolgen. Allerdings sind die Sa- und Sq-Werte der erfindungsgemäßen Endschicht im Vergleich zu herkömmlichen Endschichten um einen Faktor von typischerweise 5 bis 20 höher und somit rauer.

Die nachfolgenden Tabellenwerte wurden als Mittelwerte einer Probenserie (10 Wiederholversuche) bestimmt.

Typische Sa- und Sq-Werte für Standard-Kupferschichten und erfindungsgemäße Kupferschichten sowie Standard-Endschichten und erfindungsgemäße Endschichten (Beispiel Kupfer; Nickel- und / oder Nickel-Phosphor; Gold-Systeme):

| Schicht | Sa (nm) | Steigerung Sa (x-Faktor) | Sq (nm) | Steigerung Sq (x-Faktor) |
|---|---|---|---|---|
| Kupfer (Technischer Standard) | 23 | | 28 | |
| Kupfer (Erfindung) | 320 | 14 | 432 | 16 |
| Endschicht (Technischer Standard) | 23 | | 28 | |
| Endschicht (Erfindung) | 380 | 17 | 497 | 18 |

Diese erhöhte Rauheit der Kupferschicht führt nach dem nachfolgenden galvanischen Abscheiden einer Nickel- und / oder Nickel-Phosphorschicht auf der Kupferschicht und einer Goldschicht auf der Nickel- und / oder Nickel-Phosphorschicht zu einer erhöhten Rauheit der Goldschicht, welche für das elektrische Verhalten entscheidend ist. Die Rauheit der auf dem Substrat aufgetragenen Schicht, hier also der Kupferschicht, ist entscheidend für die Rauheit der obersten Schicht. Man kann auch sagen, dass sich die Rauheit der Kupferschicht bei mehreren galvanisch aufgetragenen Schichten bis in die letzte Galvanikschicht fortsetzt.

Eine so hergestellte Goldschicht weist im Gegensatz zu herkömmlichen Schleifkontakten verbesserte elektrische Eigenschaften, insbesondere ein reduziertes Kontaktrauschen, auf. Somit weist auch ein Schleifkontakt diese verbesserten elektrischen Eigenschaften, insbesondere ein reduziertes Kontaktrauschen, auf. Dies haben von der Anmelderin durchgeführte Federdrahttests gezeigt. Hierbei kann ein solcher Schichtaufbau mit einer rauen obersten Goldschicht entweder auf der Bürste bzw. auf den Bürstendrähten oder auf der Schleifbahn oder sowohl auf der Bürste bzw. auf den Bürstendrähten als auch auf der Schleifbahn verwendet werden. In einem typischen Testaufbau unterscheiden sich elektrische Rauschwerte, z.B. gemessen als das 90%-Perzentil des Spitze-Spitze-Rauschwerts über 5 Umdrehungen über die Lebensdauer, typischerweise mindestens um einen Faktor 2.

Erfindungsgemäß wird beim galvanischen Auftragen der Kupferschicht auf das Substrat als Galvanikbad eine reine Kalium-Kupfercyanidlösung verwendet.

Bevorzugt wird die Kupferschicht auf das Substrat mit einer Schichtdicke von bis zu 4 µm aufgetragen. In einer besonders vorteilhaften Ausführungsform handelt es sich um eine Kupferschicht mit einer Schichtdicke von bis zu 10 µm.

Bevorzugt wird beim galvanischen Auftragen der Nickel- und / oder Nickel-Phosphorschicht auf die Kupferschicht die Nickel- und / oder Nickel-Phosphorschicht mit einer Schichtdicke zwischen 5 und 10 µm aufgetragen.

Bevorzugt wird beim galvanischen Auftragen der Goldschicht auf die Nickel- und / oder Nickel-Phosphorschicht die Goldschicht mit einer Schichtdicke zwischen 3 und 9 µm, besonders bevorzugt 6 µm, aufgetragen.

Mit dem Verfahren zur Herstellung eines vergoldeten Schleifringkontaktes wird ein Schleifringkontakt hergestellt, welcher folgende Schichtabfolge aufweist: ein elektrisch leitfähiges Substrat, eine Kupferschicht auf dem Substrat, eine Nickel- und / oder Nickel-Phosphorschicht auf der Kupferschicht, und eine Goldschicht auf der Nickel- und / oder Nickel-Phosphorschicht. Das Substrat weist Messing auf. Es ist ferner bevorzugt, dass das Substrat aus Messing besteht.

Dieser Schleifringkontakt, welcher z.B. auf einer Bürste oder auf einer Schleifbahn angebracht sein kann, zeichnet sich wie bereits oben geschildert durch verbesserte elektrische Eigenschaften aus.

Bei der galvanischen Abscheidung von Kupfer des oben genannten Verfahrens wird ein galvanisches Bad zur Abscheidung von Kupfer verwendet, bei dem in dem galvanischen Bad kein Glanzbildner verwendet wird.

### Beschreibung der Zeichnungen

Die Erfindung wird nachstehend ohne Beschränkung des allgemeinen Erfindungsgedankens anhand von Ausführungsbeispielen unter Bezugnahme auf die Zeichnungen exemplarisch beschrieben.
Figur 1 zeigt den ersten Schritt des erfindungsgemäßen Verfahrens zur Herstellung eines vergoldeten Schleifringkontaktes. Hierbei wird ein bevorzugt aus Messing oder einer anderen kupferbasierten Legierung hergestelltes Substrat 10 bereitgestellt.
Figur 2 zeigt den zweiten Schritt des erfindungsgemäßen Verfahrens zur Herstellung eines vergoldeten Schleifringkontaktes. Hierbei wird eine Kupferschicht 12 auf das Substrat 10 galvanisch aufgetragen.

Hierbei wird beim galvanischen Auftragen der Kupferschicht 12 auf das Substrat 10 als Galvanikbad bevorzugt ein Elektrolyt auf Basis von Kalium-Kupfercyanid verwendet.

Die Kupferschicht 12 wird bevorzugt auf das Substrat mit einer Schichtdicke von bis zu 4 µm aufgetragen. In einer besonders vorteilhaften Ausführungsform handelt es sich bei Kupferschicht 12 um eine Kupferschicht mit Schichtdicke von bis zu 10 µm.

Figur 3 zeigt den dritten Schritt des erfindungsgemäßen Verfahrens zur Herstellung eines vergoldeten Schleifringkontaktes. Hierbei wird eine Nickel- und / oder Nickel-Phosphorschicht 14 auf die Kupferschicht 12 galvanisch aufgetragen. Die Nickel- und / oder Nickel-Phosphorschicht 14 wird bevorzugt mit einer Schichtdicke zwischen 5 und 10 µm aufgetragen.

Figur 4 zeigt den vierten und letzten Schritt des erfindungsgemäßen Verfahrens zur Herstellung eines vergoldeten Schleifringkontaktes. Hierbei wird eine Goldschicht 16 auf die Nickel- und / oder Nickel-Phosphorschicht 14 galvanisch aufgetragen. Die Goldschicht 16 wird bevorzugt mit einer Schichtdicke zwischen 3 und 9 µm, besonders bevorzugt 6 µm, aufgetragen.

Figur 4 zeigt somit ebenfalls einen erfindungsgemäßen Schleifkontakt mit der oben beschriebenen Schichtabfolge auf dem Substrat 10. Wie ebenfalls oben beschrieben weist der Schleifkontakt eine rauere Oberfläche als Schleifkontakte aus dem Stand der Technik auf.

### Bezugszeichenliste

- 10: Substrat
- 12: Kupferschicht
- 14: Nickel- und / oder Nickel-Phosphorschicht
- 16: Goldschicht

## Patentansprüche

1. Verfahren zur Herstellung eines vergoldeten Schleifringkontaktes mit folgenden Verfahrensschritten:
- Bereitstellen eines elektrisch leitfähigen Substrats (10);
- galvanisches Auftragen einer Kupferschicht (12) auf das Substrat (10);
- galvanisches Auftragen einer Nickel- und / oder Nickel-Phosphorschicht (14) auf die Kupferschicht (12); und
- galvanisches Auftragen einer Goldschicht (16) auf die Nickel- und / oder Nickel-Phosphorschicht (14);
**dadurch gekennzeichnet, dass**
das Substrat (10) aus Messing hergestellt ist und beim galvanischen Auftragen der Kupferschicht (12) auf das Substrat (10) als Galvanikbad ein Elektrolyt bestehend aus einer reinen Kalium-Kupfercyanidlösung verwendet wird.

2. Verfahren nach dem vorhergehenden Anspruch,
**dadurch gekennzeichnet, dass**
beim galvanischen Auftragen der Kupferschicht (12) auf das Substrat (10) die Kupferschicht (12) mit einer Schichtdicke von bis zu 4 µm aufgetragen wird.

3. Verfahren nach einem der vorhergehenden Ansprüche,
**dadurch gekennzeichnet, dass**
beim galvanischen Auftragen der Kupferschicht (12) auf das Substrat (10) die Kupferschicht (12) mit einer Schichtdicke von bis zu 10 µm aufgetragen wird.

4. Verfahren nach einem der vorhergehenden Ansprüche,
**dadurch gekennzeichnet, dass**
beim galvanischen Auftragen der Nickel- und / oder Nickel-Phosphorschicht (14) auf die Kupferschicht (12) die Nickel- und / oder Nickel-Phosphorschicht (14) mit einer Schichtdicke zwischen 5 und 10 µm aufgetragen wird.

5. Verfahren nach einem der vorhergehenden Ansprüche,
**dadurch gekennzeichnet, dass**
beim galvanischen Auftragen der Goldschicht (16) auf die Nickel-Phosphorschicht (14) die Goldschicht (16) mit einer Schichtdicke zwischen 3 und 9 µm, bevorzugt 6 µm, aufgetragen wird.

6. Schleifkontakt aufweisend:
ein elektrisch leitfähiges Substrat (10);
eine Kupferschicht (12) auf dem Substrat (10);
eine Nickel-Phosphorschicht (14) auf der Kupferschicht (12); und
eine Goldschicht (16) auf der Nickel-Phosphorschicht (14);
**dadurch gekennzeichnet, dass**
das Substrat (10) aus Messing hergestellt ist und beim galvanischen Auftragen der Kupferschicht (12) auf das Substrat (10) als Galvanikbad ein Elektrolyt bestehend aus einer reinen Kalium-Kupfercyanidlösung verwendet wird und eine Schichtrauheit der abgeschiedenen Kupferschicht (12) Sa- oder Sq-Werte von 200 nm bis 1 µm aufweist.

## Claims

1. Method for manufacturing a gold-plated slipring contact comprising the following method steps:
- providing an electrically conductive substrate (10);
- galvanic application of a copper layer (12) onto the substrate (10);
- galvanic application of a nickel and/or nickel-phosphor layer (14) onto the copper layer (12); and
- galvanic application of a gold layer (16) onto the nickel and/or nickel-phosphor layer (14);
**characterized in that**
the substrate (10) is made of brass and during galvanic application of the copper layer (12) onto the substrate (10), a pure potassium-copper-cyanide solution is used as an electroplating bath.

2. Method according to the preceding claim,
**characterized in that**
during galvanic application of the copper layer (12) onto the substrate (10), the copper layer (12) is applied with a layer thickness of up to 4 µm.

3. Method according to one of the preceding claims,
**characterized in that**
during galvanic application of the copper layer (12) onto the substrate (10), the copper layer (12) is applied with a layer thickness of up to 10 µm.

4. Method according to one of the preceding claims,
**characterized in that**
during the galvanic application of the nickel and/or nickel-phosphor layer (14) onto the copper layer (12), the nickel and/or nickel-phosphor layer (14) is applied with a layer thickness between 5 and 10 µm.

5. Method according to one of the preceding claims,
**characterized in that**
during the galvanic application of the gold layer (16) onto the nickel-phosphor layer (14), the gold layer (16) is applied with a layer thickness between 3 and 9 µm, preferably 6 µm.

6. Sliding contact comprising:
- an electrically conductive substrate (10);
- a copper layer (12) on the substrate (10);
- a nickel-phosphor layer (14) on the copper layer (12); and
- a gold layer (16) on the nickel-phosphor layer (14);
**characterized in that**
the substrate (10) is made of brass and during galvanic application of the copper layer (12) to the substrate (10), a pure potassium-copper-cyanide solution is used as an electroplating bath, and a layer roughness of the deposited copper layer (12) has Sa- or Sq-values of 200 nm to 1 µm.

## Revendications

1. Procédé de fabrication d'un contact de bague collectrice doré comprenant les étapes suivantes :
- fourniture d'un substrat électriquement conducteur (10) ;
- dépôt électrolytique d'une couche de cuivre (12) sur le substrat (10) ;
- dépôt électrolytique d'une couche de nickel et/ou de nickel-phosphore (14) sur la couche de cuivre (12) ; et
- dépôt électrolytique d'une couche d'or (16) sur la couche de nickel et/ou de nickel-phosphore (14) ;
**caractérisé en ce que**
le substrat (10) est réalisé en laiton et, lors du dépôt électrolytique de la couche de cuivre (12) sur le substrat (10), un électrolyte constitué d'une solution pure de cyanure de cuivre et de potassium est utilisé comme bain galvanique.

2. Procédé selon la revendication précédente,
**caractérisé en ce que**
lors du dépôt électrolytique de la couche de cuivre (12) sur le substrat (10), la couche de cuivre (12) est appliquée avec une épaisseur de couche allant jusqu'à 4 µm.

3. Procédé selon l'une des revendications précédentes,
**caractérisé en ce que**
lors du dépôt électrolytique de la couche de cuivre (12) sur le substrat (10), la couche de cuivre (12) est appliquée avec une épaisseur de couche allant jusqu'à 10 µm.

4. Procédé selon l'une des revendications précédentes,
**caractérisé en ce que**
lors du dépôt électrolytique de la couche de nickel et/ou de nickel-phosphore (14) sur la couche de cuivre (12), la couche de nickel et/ou de nickel-phosphore (14) est appliquée avec une épaisseur de couche comprise entre 5 et 10 µm.

5. Procédé selon l'une des revendications précédentes,
**caractérisé en ce que**
lors du dépôt électrolytique de la couche d'or (16) sur la couche de nickel-phosphore (14), la couche d'or (16) est appliquée avec une épaisseur de couche comprise entre 3 et 9 µm, de préférence de 6 µm.

6. Contact frottant présentant :
un substrat électriquement conducteur (10) ;
une couche de cuivre (12) sur le substrat (10) ;
une couche de nickel-phosphore (14) sur la couche de cuivre (12) ; et
une couche d'or (16) sur la couche de nickel-phosphore (14) ;
**caractérisé en ce que**
le substrat (10) est réalisé en laiton et, lors du dépôt électrolytique de la couche de cuivre (12) sur le substrat (10), un électrolyte constitué d'une solution pure de cyanure de cuivre et de potassium est utilisé comme bain galvanique et une rugosité de couche de la couche de cuivre déposée (12) présente des valeurs Sa ou Sq de 200 nm à 1 µm.
